# EUROPÄISCHE PATENTANMELDUNG

(11) **EP 3 668 281 A1**
(43) Veröffentlichungstag der Anmeldung: **17.06.2020**
(21) Anmeldenummer: 19000391.3
(22) Anmeldetag: 02.09.2019
(51) Int. Cl.: H05H 6/00

(54) **NEUTRONENQUELLE UND VERFAHREN ZUM AUFFINDEN EINES TARGETMATERIALS**

(30) Priorität: 01.10.2018 DE 102018007843
(71) Anmelder: Forschungszentrum Jülich GmbH, 52425 Jülich (DE)
(72) Erfinder: Mauerhofer, Eric, 52428 Jülich (DE); Zakalek, Paul, 52070 Aachen (DE); Doege, Paul- Emmanuel, 40237 Düsseldorf (DE); Baggemann, Johannes, 52428 Jülich (DE)

(57) **Zusammenfassung**

Die Erfindung betrifft eine Neutronenquelle und ein Verfahren zum Auffinden eines Targetmaterials.

Erfindungsgemäß wird eine Schichtfolge für ein Targetmaterial in einem iterativen Verfahren ermittelt, welches von Formel 1 Gebrauch macht, $n \left({E}_{i}, ΔE\right) = {N}_{A} ρ {M}^{- 1} * δ \left({E}_{i}, ΔE\right) * σ \left({E}_{i}, ΔE\right)$ wobei
*n* (Eᵢ, *ΔE*) die Anzahl der produzierten Neutronen,
i = Index, der die Schicht bezeichnet, nämlich 1,2,3 .....n
*N_{A}* die Avogadro-Konstante,
*ρ* (g cm⁻³) die Dichte des ausgewählten Elements,
M (g) die molare Masse des ausgewählten Elements,
*Eᵢ* die Eintrittsenergie des Primärions in die Schicht i,
Δ *E* der Energieverlust des Primärions beim Durchtritt der Schichtdicke *δ*,
*δ (Eᵢ, ΔE*) (cm) die Schichtdicke des ausgewählten Elements für einen Energieverlust der Ionen Δ*E* bei einer Eintrittsenergie *von* Eᵢ,
*σ (Eᵢ, ΔE)* (cm²) der integrale Wirkungsquerschnitt über den Energiebereich Δ*E* für die Emissionswahrscheinlichkeit von einem oder mehreren Neutronen aus der Wechselwirkung zwischen Ionen und Atomkernen des Elements i ist.

Die so ermittelten Schichten werden zu einem Targetmaterial zusammengefügt.

## Beschreibung

Die Erfindung betrifft eine Neutronenquelle und ein Verfahren zum Auffinden eines Targetmaterials.

Bei ionenbeschleunigerbasierten Neutronenquellen [1] werden Neutronen durch die Wechselwirkung von Ionen, wie zum Beispiel Protonen und Deuteronen mit Atomkernen eines Targets produziert, wobei die Energie der Primärionen unterhalb der notwendigen Energie für eine Freisetzung von Neutronen durch Fragmentierung der Atomkerne des Targets (Prozess in der Neutronen in Spallation-Neutronenquelle) liegt. Bis heute bestehen Targets für ionenbeschleunigerbasierte Neutronenquellen im niedrigen MeV-Bereich aus einem Einfachschichtsystem aus Lithium [2] oder Beryllium [3], je nach Energie der Primärionen.

Targets aus Lithium oder Beryllium sind nicht auf eine maximale Neutronenproduktion bei gleichzeitiger Minimierung von sicherheitsrelevanten Nebenprodukten, wie z.B. Tritium, hin optimiert. Des Weiteren sind Lithium und Beryllium toxische Elemente und Beryllium wird als kritischer Rohstoff eingestuft. Beryllium wird als kritischer Stoff angesehen, da es beispielsweise Bedeutung für Kernwaffen hat und der Zugang daher begrenzt ist. Außerdem beinhalttet Beryllium Verunreinigungen, welche nach Gebrauch als Target radioaktiv zerfallen und Sondermüll darstellen, welcher schwer zu entsorgen ist.

Es ist daher die Aufgabe der Erfindung ein Target zur Verfügung zu stellen, welches bei Betrieb von ionenbeschleunigenden Neutronenquellen eine höhere Neutronenausbeute als einelementige Targets wie z.B. Beryllium liefert und das in einer bevorzugten Ausführungsform, bei deren Verwendung keine radioaktiven Nebenprodukte entstehen. Es ist auch die Aufgabe der Erfindung, Ersatzstoffe für Beryllium als Target aufzufinden, welche die mit Beryllium einhergehenden Probleme nicht oder in verringertem Umfang aufweisen.

Ausgehend vom Oberbegriff des Anspruchs 1 wird die Aufgabe erfindungsgemäß gelöst mit den im kennzeichnenden Teil angegebenen Merkmalen.

Mit dem erfindungsgemäßen Verfahren und dem damit identifizierten Target ist es nunmehr möglich, eine höhere Neutronenausbeute als mit einelementigen Targets zu erzielen und in einer bevorzugten Ausführungsform die Produktion von radioaktiven Nebenprodukten zu verringern oder komplett auszuschalten. Es können Ersatzstoffe für z.B. Beryllium aufgefunden werden, welche leichter verfügbar sind und weniger Probleme bei der Entsorgung mit sich bringen, insbesondere weil nach Gebrauch des Targetmaterials kein oder weniger radioaktiver Zerfall des Targetmaterials zu verzeichnen ist. Die mit der Verwendung von Beryllium einhergehenden Probleme werden vermieden. Beryllium kann als Targetmaterial vollkommen ersetzt werden oder in geringerem Umfang zum Einsatz kommen.

Vorteilhafte Weiterbildungen der Erfindung sind in den Unteransprüchen angegeben.

Im Folgenden wird die Erfindung in ihrer allgemeinen Form erläutert, ohne dass dies einschränkend auszulegen ist.

Durch Abbremsung im Targetmaterial verlieren die Primärionen an Energie. Es wurde erkannt, dass die Produktion von Neutronen und Nebenprodukten von der Energie der Ionen, der Nukleonenzahl des Atomkerns und der Dichte des Targetmaterials abhängt, die Optimierung der Neutronenproduktion und die Minimierung der radioaktiven Nebenprodukte durch eine Anpassung des Targetmaterials an die Restenergie der Primärionen vorgenommen werden kann, und dass damit Targets zur Verfügung gestellt werden können, die die gestellten Aufgaben lösen.

Erfindungsgemäß wird ein Verfahren zur Auswahl von Targetmaterialen aus Schichten und ein Mehrfachschichtsystem zur Verfügung gestellt, welches aus mindestens zwei Schichten aus vorzugsweise mindestens zwei innerhalb der Schichtfolge nacheinander folgenden Elementen besteht, welche beim Auftreffen von Primärionen Neutronen produzieren. In einer speziellen Ausführungsform können auch zwei oder mehrere Schichten aus dem gleichen Element aufeinanderfolgen, so dass diese Schichten äußerlich als eine Schicht erscheinen, obwohl sie sich durch die Folge von einzelnen Schichten desselben Elements zusammensetzt.

Erfindungsgemäß besteht das Target aus einem Mehrfachschichtsystem mit mindestens zwei Schichten, in dem jede Schicht aus einem Element besteht, das bezüglich der in diese Schicht eintretende Primärenergie des lonenstrahls die größte Ausbeute an Neutronen liefert. Die Schichten können aus 2, 3, 4, 5.......10, beispielsweise 2-4 Schichten bestehen. Die Anzahl der Schichten ist grundsätzlich nicht beschränkt sondern richtet sich nach praktischen Kriterien.

Die erfindungsgemäße Auswahl der Elemente und deren Schichtdicke für eine optimale Neutronenproduktion erfolgt erfindungsgemäß rechnerisch unter Verwendung von Formel 1. Die Neutronenproduktion *n (Eᵢ*, *ΔE)* (Neutronen pro Ion) für das ausgewählte Element, die Energie *Eᵢ* der Ionen beim Eintritt in das Element und den Energieverlust der Ionen *ΔE* (MeV) wird mit $n \left({E}_{i}, ΔE\right) = {N}_{A} ρ {M}^{- 1} * δ \left({E}_{i}, ΔE\right) * σ \left({E}_{i}, ΔE\right)$ berechnet, wobei
*n* (Eᵢ, *ΔE*) die Anzahl der produzierten Neutronen,
i = Index, der die Schicht bezeichnet, nämlich 1,2,3 .....n
*N_{A}* die Avogadro-Konstante,
*ρ* (g cm⁻³) die Dichte des ausgewählten Elements,
*M* (g) die molare Masse des ausgewählten Elements,
*Eᵢ* die Eintrittsenergie des Primärions in die Schicht i,
*ΔE* der Energieverlust des Primärions beim Durchtritt der Schichtdicke *δ*,
*δ (Eᵢ, ΔE)* (cm) die Schichtdicke des ausgewählten Elements für einen Energieverlust der Ionen *ΔE* bei einer Eintrittsenergie *von* Eᵢ,
*σ (Eᵢ, ΔE)* (cm²) der integrale Wirkungsquerschnitt über den Energiebereich *ΔE* für die Emissionswahrscheinlichkeit von einem oder mehreren Neutronen aus der Wechselwirkung zwischen Ionen und Atomkernen des ausgewählten Elements ist.

Die Werte von *δ (Eᵢ, ΔE)* können mit der Software SRIM (Stopping and Range of ions in Matter) [4] berechnet werden, die öffentlich zugänglich ist. Die Werte von *σ (Eᵢ, ΔE)* können der Datenbank TENDL-2017 [5] oder TENDL-2015 oder ENDF/B-VII oder jeder anderen Dantenbank mit tabulierten Wirkungsquerschnitten entnommen werden, die öffentlich zugänglich ist.

Für ein ausgewähltes Element wird unter Verwendung der in Formel 1 angegebenen Parameter *N_{A}, p, M,* die Neutronenproduktion berechnet, indem für *Eᵢ, ΔE* Werte als Parameter vorgegeben werden.

*ΔE* kann frei gewählt werden; beispielweise können für *ΔE* 5MeV oder 1 MeV gewählt werden.

Für das ausgewählte Element, die Eintrittsenergie *Eᵢ* und den Energieverlust *ΔE* wird der Wert für die Schichtdicke *δ (Eᵢ, ΔE)* ermittelt und in die Formel 1 eingesetzt.
Letzteres kann unter Verwendung der Software SRIM geschehen, die frei erhältlich ist.
Die Werte von *σ (Eᵢ, ΔE)* für das ausgewählte Element können der Datenbank TENDL-2017 oder TENDL-2015 oder ENDF/B-VII oder jeder anderen Dantenbank mit tabulierten Wirkungsquerschnitten entnommen werden.

Damit wird für ein Element und eine Schichtdicke die Neutronenproduktion nach Formel 1 berechnet.

Für jedes ausgewählte Element wird bei festgelegter Startenergie E₁, wobei i = 1 und einem festgelegten Energieverlust, z.B. ΔE = 1 MeV, die Neutroneproduktion bis zur Endenergie Eₙ mit i = n beim Durchtritt der Ionen durch die Schichten berechnet.
Dies wird folgendermaßen gemacht. Man startet bei der Startenergie E₁ und berechnet die Neutronenproduktion nach Formel 1. Die Ionen haben nach Durchtritt durch die Schicht eine Energie von E₂ = E₁ - ΔE, oder allgemeiner, Eᵢ₊₁ = Eᵢ - ΔE. Diese Energie ist die Eintrittsenergie in die nächste Schicht und man kann nach Formel 1 die Neutronenproduktion der weiteren Schichten berechnen, indem die Energien E₁, E₂, E₃, iterativ bis zur Endenergie Eₙ variiert werden. Für jedes Eᵢ wird dabei der entsprechende Wirkungsquerschnitt *σ (Eᵢ, ΔE) eingesetzt.*

Diese iterative Rechnung wird für alle ausgewählten Elemente und sinnvolle Energieparameter durchgeführt, jedoch mindestens für zwei Elemente, beispielsweise 5, 10, 15 oder 20 Elemente.

Vorzugsweise ist ein ausgewähltes chemisches Elemente ein Feststoff.

Jetzt kann bei jedem iterativen Schritt für die i-te Schicht das Element mit der entsprechenden Schichtdicke ausgewählt werden, das die höchste Neutronenproduktion besitzt.

Hiermit werden die aufeinanderfolgenden Schichten ausgewählt, welche in ihrer Kombination den höchsten Wert für die Neutronenproduktion ergeben. Dabei können zwei aufeinanderfolgende Schichten durchaus aus dem gleichen Material bestehen, so dass diese äußerlich zu einer Schicht zusammenschmelzen.

Aus den so ermittelten Schichtdicken und der damit verbundenen Neutronenproduktion können Schichtfolgen für Targets zusammengestellt werden, welche eine maximale Neutronenproduktion ergeben.

Die maximale Gesamtneutronenproduktion des Mehrfachschichtsystems ist: ${N}_{total} = {Σ}_{i} Max \left\{n\left({E}_{i}, ΔE\right)\right\}$

In einer bevorzugten Ausführungsform werden nach Formel 3 Schichten ausgewählt, welche nicht sehr radioaktiv sind, weil sie die geringste Aktivierung aufweisen, $a \left({E}_{i}, ΔE\right) = {N}_{A} ρ {M}^{- 1} * δ \left({E}_{i}, ΔE\right) * {σ}_{a} \left({E}_{i}, ΔE\right)$ berechnet, wobei
*a* (Eᵢ, *ΔE*) die Anzahl der radioaktiven Kerne,
i = Index, der die Schicht bezeichnet, nämlich 1,2,3 .....n
*N_{A}* die Avogadro-Konstante,
*ρ* (g cm⁻³) die Dichte des ausgewählten Elements,
*M* (g) die molare Masse des ausgewählten Elements,
*Eᵢ* die Eintrittsenergie des Primärions in die Schicht i,
*ΔE* der Energieverlust des Primärions beim Durchtritt der Schichtdicke *δ*,
*δ (Eᵢ, ΔE)* (cm) die Schichtdicke des ausgewählten Elements für einen Energieverlust der Ionen *ΔE* bei einer Eintrittsenergie *von* Eᵢ,
*σₐ (Eᵢ, ΔE*) (cm²) der integrale Wirkungsquerschnitt über den Energiebereich *ΔE* für die Erzeugung von radioaktiven Kernen aus der Wechselwirkung zwischen Ionen und Atomkernen des ausgewählten Elements ist.

Wie für die Berechung der Neutronenproduktion können die Werte von *δ (Eᵢ, ΔE)* mit dem Software Package SRIM (Stopping and Range of ions in Matter) [4] berechnet werden, das öffentlich zugänglich ist. Die Werte von *σ (Eᵢ, ΔE)* können der Datenbank TENDL-2017 [5] oder TENDL-2015 oder ENDF/B-VII oder jeder anderen Dantenbank mit tabulierten Wirkungsquerschnitten entnommen werden, die öffentlich zugänglich ist.

Für ein ausgewähltes Element wird unter Verwendung der in Formel 3 angegebenen Parameter *N_{A}, p, M,* die Produktion von radioaktiven Kernen berechnet, indem für *Eᵢ, ΔE* Werte als Parameter vorgegeben werden. *ΔE* kann frei gewählt werden; beispielweise können für *ΔE* 5MeV oder 1 MeV gewählt werden.
Für das ausgewählte Element, die Eintrittsenergie *Eᵢ* und den Energieverlust *ΔE* wird der Wert für die Schichtdicke *δ (Eᵢ, ΔE)* ermittelt und in die Formel 3 eingesetzt.
Letzteres kann unter Verwendung der Software SRIM geschehen, die frei erhältlich ist.
Die Werte von *σₐ (Eᵢ, ΔE)* für das ausgewählte Element können der Datenbank TENDL-2017 oder TENDL-2015 oder ENDF/B-VII oder jeder anderen Dantenbank mit tabulierten Wirkungsquerschnitten entnommen werden.
Damit wird für ein Element und eine Schichtdicke die Produktion von radioaktiven Kernen nach Formel 3 berechnet.

Für jedes ausgewählte Element wird bei festgelegter Startenergie E₁, wobei i = 1, und einem festgelegten Energieverlust, z.B. ΔE = 1 MeV, die Produktion von radioaktiven Kernen bis zur Endenergie Eₙ mit i = n beim Durchtritt der Ionen durch die Schichten berechnet.
Dies wird folgendermaßen gemacht. Man startet bei der Startenergie E₁ und berechnet die Produktion von radioaktiven Kernen nach Formel 3. Die Ionen haben nach Durchtritt durch die Schicht eine Energie von E₂ = E₁ - ΔE oder allgemeiner Eᵢ₊₁ = Eᵢ - ΔE. Diese Energie ist die Eintrittsenergie in die nächste Schicht, und man kann nach Formel 3 die Produktion von radioaktiven Kernen der weiteren Schichten berechnen, indem die Energien E₁, E₂, E₃, ..... iterativ bis zur Endenergie Eₙ variiert werden. Für jedes Eᵢ wird dabei der entsprechende Wirkungsquerschnitt *σ (Eᵢ, ΔE) eingesetzt.*

Diese iterative Rechnung wird für alle ausgewählten Elemente und sinnvolle Energieparameter durchgeführt, jedoch für mindestens zwei Elemente, beispielsweise 5, 10, 15 oder 20 Elemente.

Vorzugsweise ist ein ausgewähltes chemisches Element ein Feststoff.

Jetzt kann bei jedem iterativen Schritt für die i-te Schicht das Element mit der entsprechenden Schichtdicke ausgewählt werden, das die niedrigste Produktion von radioaktiven Kernen besitzt.

Hiermit werden die aufeinanderfolgenden Schichten ausgewählt, welche in ihrer Kombination den niedrigsten Wert für die Produktion von radioaktiven Kernen ergeben. Dabei können zwei aufeinanderfolgende Schichten durchaus aus dem gleichen Material bestehen, so dass diese äußerlich zur einer Schicht zusammenschmelzen. Aus den so ermittelten Schichtdicken und der damit verbundenen Produktion von radioaktiven Kernen können Schichtfolgen für Targets zusammengestellt werden, welche eine minimale Produktion von radioaktiven Kernen ergeben.

Die minimale Produktion von radioaktiven Kernen des Mehrfachschichtsystems ist: ${A}_{total} = {Σ}_{i} Min \left\{a\left({E}_{i}, ΔE\right)\right\}$

Die Auswahl der Schichten nach diesen beiden Methoden kann sich widersprechen. Hier kann man Präferenzen angeben, ob eine höhere Neutronenproduktion wichtiger ist oder eine Minimierung der entstehenden Nebenprodukte. Dies kann man mit einer Gewichtungsfunktion machen. $G \left({E}_{i}, ΔE\right) = {\left[n\left({E}_{i}, ΔE\right)\right]}^{x} / {\left[a\left({E}_{i}, ΔE\right)\right]}^{y}$ wobei
G(Eᵢ, *ΔE*) die Gewichtungsfunktion ist, nach der das Material für die Eintrittsenergie der Ionen von Eᵢ und den Energieverlust von *ΔE* ausgewählt wird,
n(Eᵢ, *ΔE*) die Neutronenproduktion bei Eintrittsenergie der Ionen von Eᵢ und Energieverlust von *ΔE,*
a(Eᵢ, *ΔE*) die Produktion von radioaktiven Nebenprodukten bei Eintrittsenergie der Ionen von Eᵢ und Energieverlust von *ΔE,*
x die Gewichtung der Neutronenproduktion und
y die Gewichtung der Produktion der radioaktiven Nebenprodukte ist.

x und y können frei gewählt werden, je nachdem ob die Maximierung der Neutronenproduktion oder die Minimierung der radioaktiven Nebenprodukte Priorität haben soll.
Wenn nur die Neutronenproduktion betrachtet werden soll, dann ist x = 1 und y = 0 auszuwählen und Formel 5 reduziert sich auf Formel 1.
Soll nur eine Minimierung von radioaktiven Nebenprodukten stattfinden, dann wählt man x = 0 und y = 1. Soll die Maximierung der Neutronenproduktion und die Minimierung der radioaktiven Nebenprodukte gleichwertig sein, wählt man x = 0.5 und y = 0.5. Alle anderen Werte sind aber auch zulässig.

Wie für die Bestimmung der Materialien bei der Neutronenproduktion oder der Produktion von radioaktiven Nebenprodukten kann jetzt Formel (5) iterativ benutzt werden, um eine Auswahl der Materialien durchzuführen.

Dafür wird für jedes Element bei festgelegten Gewichtungsfaktoren *x* und *y*, nach Formel (5) unter vorheriger Bestimmung der Neutronenproduktion nach Formel (1) und der Produktion von radioaktiven Nebenprodukten nach Formel (3) die Gewichtung für die jeweilige Eintrittsenergie *Eᵢ* und den Energieverlust *ΔE* berechnet. Dies wird iterativ von der Startenergie E₁, wobei i = 1, und einem festgelegten Energieverlust, z.B. ΔE = 1 MeV, bis zur Endenergie Eₙ mit i = n beim Durchtritt der Ionen durch die Schichten berechnet. Man startet bei der Startenergie E₁ und berechnet den Wert für die Gewichtungsfunktion nach Formel 5. Die Ionen haben nach Durchtritt durch die Schicht eine Energie von E₂ = E₁ - ΔE, allgemeiner Eᵢ₊₁ = Eᵢ-*ΔE*. Diese Energie ist die Eintrittsenergie in die nächste Schicht und man kann nach Formel 5 den Wert der Gewichtungsfunktion der weiteren Schichten berechnen, indem die Energien E₁, E₂, E₃, ..... iterativ bis zur Endenergie Eₙ variiert werden.

Diese iterative Rechnung wird für alle ausgewählten Elemente und sinnvolle Energieparameter durchgeführt, jedoch mindestens für 2 Elemente.

Jetzt kann bei jedem iterativen Schritt gleichbedeutend mit der i-ten Schicht das Element mit der entsprechenden Schichtdicke ausgewählt werden, das das beste Verhältnis von Neutronenproduktion und der Produktion von radioaktiven Nebenprodukten besitzt.

Hiermit werden die aufeinanderfolgenden Schichten ausgewählt, welche in ihrer Kombination das beste Verhältnis von Neutronenproduktion und der Produktion von radioaktiven Nebenprodukten ergeben. Dabei können zwei aufeinanderfolgende Schichten durchaus aus dem gleichen Material bestehen, so dass diese äußerlich zu einer Schicht zusammen-schmelzen.

Bestandteil der Erfindung ist jedes Targetmaterial aus Schichten, welches mit dem erfindungsgemäßen Verfahren ermittelt werden kann.

Dabei können mindestens zwei aufeinander folgende Schichten aus demselben Element bestehen.

Vorzugsweise bestehen die Schichten des erfindungsgemäßen Targets aus einem Feststoff.

### Konkrete Ausführungsbeispiele:

In den nachfolgenden Beispielen sind Beispiele für mit dem erfindungsgemäßen Verfahren identifizierte Targets dargestellt.
Die Gliederung der Beispiele ist folgendermaßen gegeben:
Mit der Überschrift wird bezeichnet, für welche Primärenergie die Targets geeignet sind. Je Beispiel werden zwei Tabellen angeführt, die folgende Inhalte haben:
In der ersten Tabelle wird das Target mit seiner Schichtenfolge beschrieben.
In der ersten Spalte wird für jedes Targetmaterial der Energiebereich in MeV angeführt, mit dem die Primärionen in das Material eintreten, und mit welcher Energie sie austreten. Die zweite Spalte bezeichnet das Material der Schicht, die dritte Spalte die Schichtdicke des Materials in mm. Spalte vier bezeichnet das Verhältnis zwischen erzeugten Neutronen pro in die Probe eintretendem Primärion. In Spalte 5 sind die pro Primärion erzeugten Tritiumionen als Nebenprodukt angegeben.

In der zweiten Tabelle werden Parameter zum erfindungsgemäßen Target angegeben. Spalte 1 listet das erfindungsgemäße Target in der ersten Zeile und Beryllium als Vergleichstarget in der zweiten Zeile. Die nächsten Spalten beinhalten die erzeugten Neutronen pro eingetragenem Primärion, den Gewinnfaktor für Neutronen sowie die Anzahl der erzeugten Tritiumionen pro eingetragenem Primärion in absoluten Zahlen, jeweils als Vergleich zwischen dem Target und Beryllium als Standard, der durch das erfindungsgemäße Target ersetzt werden soll.
1) Im Folgenden wird als Beispiel die Optimierung einer Neutronenquelle für die Neutronenemission und die Minimierung von Nebenprodukten (Tritium) für Protonen mit Wirkunsgquerschnitten entnommen, aus der TENDL-2017 Datenbank mit einer Startenergie E₁ der Primärionen von 30, 50 und 70 MeV und einer Endenergie der Ionen von 0 MeV gegeben. Zum Vergleich ist die Neutronen- bzw. Tritium-Produktion aus einem Beryllium-Target in den Tabellen unten gezeigt. Die Neutronenproduktion ist als Funktion der Primärenergie der Protonen in Abbildung 6 gezeigt. Die Tritium-Produktion ist als Funktion der Primärenergie der Protonen in Abbildung 7 gezeigt. Oberhalb einer Protonenenergie von 30 MeV besteht das optimierte Target aus einem Mehrfachschichtsystem aus Vanadium und Wolfram.
• **Für Protonen mit einer Primärenergie von 30 MeV:**

| Energiebereich (MeV) | Element | Dicke (mm) | Neutronen/Ion | Tritium/ion |
|---|---|---|---|---|
| 0 - 20 | Vanadium (V) | 1.09 | 0.00735 | 2.00 10⁻⁷ |
| 20 - 30 | Wolfram (W) | 0.5149 | 0.0124 | 1.076 10⁻⁵ |

| Target | Neutronen/Ion | Gewinnfaktor Neutronen | Tritium/Ion |
|---|---|---|---|
| V + W | 0.0198 | 2.19 | 1.096 10⁻⁵ |
| Be | 0.00906 | - | 1.29 10⁻³ |

• **Für Protonen mit einer Primärenergie von 50 MeV:**

| Energiebereich (MeV) | Element | Dicke (mm) | Neutronen/Ion | Tritium/ion |
|---|---|---|---|---|
| 0 - 20 | Vanadium (V) | 1.09 | 0.00735 | 2.00 10⁻⁷ |
| 20 - 50 | Wolfram (W) | 1.9449 | 0.06576 | 1.17 10⁻⁴ |

| Target | Neutronen/Ion | Gewinnfaktor Neutronen | Tritium/Ion |
|---|---|---|---|
| V + W | 0.07311 | 2.71 | 1.17 10⁻⁴ |
| Be | 0.02695 | - | 5.5610⁻³ |

• **Für Protonen mit einer Primärenergie von 70 MeV:**

| Energiebereich (MeV) | Element | Dicke (mm) | Neutronen/Ion | Tritium/ion |
|---|---|---|---|---|
| 0 - 20 | Vanadium (V) | 1.09 | 0.00735 | 2.00 10⁻⁷ |
| 20 - 70 | Wolfram (W) | 3.855 | 0.15388 | 3.44 10⁻⁴ |

| Target | Neutronen/Ion | Gewinnfaktor Neutronen | Tritium/Ion |
|---|---|---|---|
| V + W | 0.16123 | 3.01 | 3.48 10⁻⁴ |
| Be | 0.05361 | - | 1.04 10⁻² |

2) Im Folgenden wird als Beispiel die Optimierung einer Neutronenquelle für die Neutronenemission und die Minimierung von Nebenprodukten (Tritium) für Deuteronen mit Wirkungsquerschnitten entnommen aus der TENDL-2017 Datenbank, mit einer Startenergie E₁ der Primärionen von 30, 50 und 70 MeV und einer Endenergie der Ionen von 0 MeV gegeben. Zum Vergleich ist die Neutronen- bzw. Tritium-Produktion aus einem Beryllium-Target in den Tabellen unten gezeigt. Die Neutronenproduktion ist als Funktion der Primärenergie der Deuteronen in Figur 8 gezeigt. Die Tritium-Produktion ist als Funktion der Primärenergie der Deuteronen in Figur 9 gezeigt. Oberhalb einer Deuteronenenergie von 30 MeV besteht das optimierte Target aus einem Mehrfachschichtsystem aus Bor, Vanadium und Wolfram.
• **Für Deuteronen mit einer Primärenergie von 30 MeV:**

| Energiebereich (MeV) | Element | Dicke (mm) | Neutronen/Ion | Tritium/ion |
|---|---|---|---|---|
| 0 - 20 | Bor (B) | 1.25 | 0.0116 | 4.16 10⁻⁴ |
| 20 - 30 | Vanadium (V) | 0.6715 | 0.0138 | 7.33 10⁻⁵ |

| Target | Neutronen/Ion Total | Gewinnfaktor Neutronen | Tritium/Ion Total |
|---|---|---|---|
| B+ V | 0.02545 | 1.10 | 4.89 10⁻⁴ |
| Be | 0.02311 | - | 3.86 10⁻³ |

• **Für Deuteronen mit einer Primärenergie von 50 MeV:**

| Energiebereich (MeV) | Element | Dicke (mm) | Neutronen/Ion | Tritium/ion |
|---|---|---|---|---|
| 0 - 20 | Bor (B) | 1.25 | 0.0116 | 4.16 10⁻⁴ |
| 20 - 30 | Vanadium (V) | 0.6715 | 0.0138 | 7.33 10⁻⁵ |
| 30 - 50 | Wolfram (W) | 0.8787 | 0.05142 | 1.77 10⁻⁴ |

| Target | Neutronen/Ion Total | Gewinnfaktor Neutronen | Tritium/Ion Total |
|---|---|---|---|
| B + V + W | 0.07687 | 1.30 | 6.66 10⁻⁴ |
| Be | 0.05903 | - | 1.27 10⁻² |

• **Für Deuteronen mit einer Primärenergie von 70 MeV:**

| Energiebereich (MeV) | Element | Dicke (mm) | Neutronen/Ion | Tritium/ion |
|---|---|---|---|---|
| 0 - 20 | Bor (B) | 1.25 | 0.0116 | 4.16 10⁻⁴ |
| 20 - 30 | Vanadium (V) | 0.6715 | 0.0138 | 7.33 10⁻⁵ |
| 30 - 70 | Wolfram (W) | 2.0587 | 0.14915 | 4.95 10⁻⁴ |

| Target | Neutronen/Ion Total | Gewinnfaktor Neutronen | Tritium/Ion Total |
|---|---|---|---|
| B + V + W | 0.17460 | 1.608 | 9.83 10⁻⁴ |
| Be | 0.10873 | - | 2.32 10⁻² |

Im Folgenden werden die Figuren erläutert.

Es zeigt:
- Fig. 1:: Das Prinzip des Mehrfachschichtsystems zur Maximierung der Neutro-nenproduktion bei Minimierung der Tritiumproduktion im Vergleich zu einem Einfachschichtsystem bestehend aus Beryllium
- Fig. 2:: Die Neutronenproduktion (n/ion/MeV) als Funktion der Kernladungszahl des Targetatoms und der Protonenenergie (Energiebereich von 1 bis 70 MeV)
- Fig. 3:: Die Neutronenproduktion (n/ion/MeV) als Funktion der Kernladungszahl des Targetatoms und der Deuteronenenergie (Energiebereich von 1 bis 70 MeV)
- Fig. 4:: Die Tritiumproduktion (T/ion/MeV) als Funktion der Kernladungszahl des Targetatoms und der Protonenenergie (Energiebereich 1 bis 70 MeV)
- Fig. 5:: Die Tritiumproduktion (T/ion/MeV) als Funktion der Kernladungszahl des Targetatoms und der Deuteronenenergie (Energiebereich 1 bis 70 MeV)
- Fig. 6:: Die Neutronenproduktion eines optimierten Targets im Vergleich zur Neutronen-produktion eines Berylliumtargets als Funktion der Primärenergie der Protonen
- Fig. 7:: Die Tritiumproduktion eines optimierten Targets im Vergleich zur Tritiumproduktion eines Berylliumtargets als Funktion der Primärenergie der Protonen
- Fig. 8:: Die Neutronenproduktion eines optimierten Targets im Vergleich zur Neutronen-produktion eines Berylliumtargets als Funktion der Primärenergie der Deuteronen
- Fig. 9:: Die Tritiumproduktion eines optimierten Targets im Vergleich zur Tritiumproduktion eines Berylliumtargets als Funktion der Primärenergie der Deuteronen.

In Figur 1 sind beispielhaft ein Einfachschichtsystem nach dem Stand der Technik sowie ein erfindungsgemäßes Schichtsystem dargestellt. Die linke Ausführungsform besteht aus Beryllium, die rechte, erfindungsgemäße aus einer Schichtfolge mit den Schichten A, B, C und D. Die Formeln unter den Bildern verdeutlichen, dass das Mehrfachschichtsystem eine erhöhte Neutronenproduktion, gegeben durch die Summe der Einzelneutronenproduktionen *nᵢ* in den Schichten i = A, B, C und D gegenüber einer Einzelschicht, wie z.B. Beryllium, gegeben durch *n.* Das Mehrfachschichtsystem hat eine erniedrigte Produktion von radioaktiven Nebenprodukten, gegeben durch die Summe der einzelnen Produktion von Nebenprudukten *aᵢ* in den Schichten i = A, B, C und D gegenüber einer Einzelschicht, wie z.B. Beryllium, gegeben durch *a*.

In den Teilfiguren zu Figur 2 bedeuten die Grautöne die Neutronenproduktion als Funktion der Kernladungszahl des Targetatoms und der Protonerenergie (Primärenergie).

In den Teilfiguren zu Figur 3 bedeuten die Grautöne die Neutronenproduktion als Funktion der Kernladungszahl des Targetatoms und der Deuteronenerenergie (Primärenergie).

In den Teilfiguren 4 bedeuten die Grautöne die Tritiumproduktion als Funktion der Kernladungszahl des Targetatoms und der Protonenerenergie (Primärenergie).

In den Teilfiguren 5 bedeuten die Grautöne die Tritiumproduktion als Funktion der Kernladungszahl des Targetatoms und der Deuteronenerenergie (Primärenergie).

In Figur 6 bezeichnet die Abszisse die Primärenergie in MeV und die Ordinate die Neutronenproduktion n/Primärion, also den Gewinnfaktor.

In Figur 7 bezeichnet die Abszisse die Primärenergie in MeV und die Ordinate die Tritiumproduktion.

In Figur 8 bezeichnet die Abszisse die Primärenergie in MeV und die Ordinate die Neutronenproduktion n/Primärion, also den Gewinnfaktor.

In Figur 9 bezeichnet die Abszisse die Primärenergie in MeV und die Ordinate die Tritiumproduktion.

### Literatur:

[1] Use of accelerator based neutron sources, IAEA Vienna 2000, IAEA TECDOC 1153 ISSN 1011-4289
[2] Kamada, S et al. Development of target system for intense neutron source of p-Li reaction, Applied Radiation and isotopes 88 (2014) 195-197
[3] Rinckel T et al. Target performance at the low energy neutron source, Physica procedia 26 (2012) 168-177
[4] SRIM Stopping and Range of Ions in Matter, https://www.srim.org
[5] TALYS-based evaluated nuclear data library, TENDL-2017 (release date: December 30, 2017) https://tendl.web.psi.ch/tendl 2017/tendl2017.html

## Patentansprüche

1. Verfahren zum Auffinden eines Targetmaterials,
**dadurch gekennzeichnet,**
**dass** die Neutronenproduktion *n (Eᵢ, ΔE)* für ein ausgewähltes Element, die Energie *Eᵢ* der Ionen beim Eintritt in das Element und den Energieverlust der Ionen *ΔE* (MeV) mit Formel 1 $n \left({E}_{i}, ΔE\right) = {N}_{A} ρ {M}^{- 1} * δ \left({E}_{i}, ΔE\right) * σ \left({E}_{i}, ΔE\right)$ berechnet wird, wobei
*n* (Eᵢ, *ΔE*) die Anzahl der produzierten Neutronen,
i = Index, der die Schicht bezeichnet, nämlich 1,2,3 .....n
*N_{A}* die Avogadro-Konstante,
*ρ* (g cm⁻³) die Dichte des ausgewählten Elements,
*M* (g) die molare Masse des ausgewählten Elements,
*Eᵢ* die Eintrittsenergie des Primärions in die Schicht i,
*ΔE* der Energieverlust des Primärions beim Durchtritt der Schichtdicke *δ*,
*δ (Eᵢ, ΔE)* (cm) die Schichtdicke des ausgewählten Elements für einen Energieverlust der Ionen *ΔE* bei einer Eintrittsenergie von Eᵢ,
*σ (Eᵢ, ΔE)* (cm²) der integrale Wirkungsquerschnitt über den Energiebereich *ΔE* für die Emissionswahrscheinlichkeit von einem oder mehreren Neutronen aus der Wechselwirkung zwischen Ionen und Atomkernen des ausgewählten Elements ist,
wobei die Neutronenproduktion für ein ausgewähltes Element unter Verwendung der Parameter *N_{A}, p, M,* berechnet wird, indem für *Eᵢ* und *ΔE* Werte als Parameter vorgegeben werden, für das ausgewählte Element sowie die Eintrittsenergie *Eᵢ,* und den Energieverlust *ΔE* der Wert für die Schichtdicke *δ (Eᵢ, ΔE)* ermittelt und in Formel 1 eingesetzt wird, wobei für das ausgewählte Element bei festgelegter Startenergie E₁ und festgelegtem Energieverlust *ΔE* beim Durchtritt der Ionen die Neutronenproduktion durch die Schichten berechnet wird, wobei die Austrittsenergie E₂ = E₁- *ΔE* einer Schicht als Eintrittsenergie in die darauffolgende Schicht verwendet und dieser Schritt iterativ für Eᵢ₊₁ = Eᵢ- *ΔE* ausgeführt wird, wobei für jedes Eᵢ der entsprechende Wirkungsquerschnitt *σ (Eᵢ, ΔE*) *eingesetzt,* diese iterative Rechnung für mindestens zwei ausgewählte Elemente durchgeführt und für jede i-te Schicht das Element ausgewählt wird, welches die höchste Neutronenproduktion hat und aufeinanderfolgende Schichten bestimmt werden, welche in ihrer Kombination den höchsten Wert für die Neutronenproduktion haben.

2. Verfahren nach einem der Ansprüche 1,
**dadurch gekennzeichnet,**
**dass** als Element ein Feststoff gewählt wird.

3. Verfahren nach einem der Ansprüche 1 bis 2,
**dadurch gekennzeichnet,**
**dass** für den Wert *ΔE* ein Wert von 5 MeV oder 1 MeV eingesetzt wird.

4. Verfahren nach einem der Ansprüche 1 bis 3,
**dadurch gekennzeichnet,**
**dass** eine weitere Auswahl durchgeführt wird, um die Schichtfolge des Targetmaterials hinsichtlich einer verminderten Radioaktivität zu optimieren, indem gemäß Formel 3 $a \left({E}_{i}, ΔE\right) = {N}_{A} ρ {M}^{- 1} * δ \left({E}_{i}, ΔE\right) * {σ}_{a} \left({E}_{i}, ΔE\right)$ die geringste Radioaktivität berechnet wird, wobei
*a* (Eᵢ, *ΔE*) die Anzahl der radioaktiven Kerne,
i = Index, der die Schicht bezeichnet, nämlich 1,2,3 .....n
*N_{A}* die Avogadro-Konstante,
*ρ* (g cm⁻³) die Dichte des ausgewählten Elements,
*M* (g) die molare Masse des ausgewählten Elements,
*Eᵢ* die Eintrittsenergie des Primärions in die Schicht i,
*ΔE* der Energieverlust des Primärions beim Durchtritt der Schichtdicke *δ*,
*δ (Eᵢ, ΔE)* (cm) die Schichtdicke des ausgewählten Elements für einen Energieverlust der Ionen *ΔE bei einer Eintrittsenergie von* Eᵢ,
*σₐ (Eᵢ, ΔE)* (cm²) der integrale Wirkungsquerschnitt über den Energiebereich *ΔE* für die Erzeugung von radioaktiven Kernen aus der Wechselwirkung zwischen Ionen und Atomkernen des ausgewählten Elements ist, wobei die Anzahl der produzierten radioaktiven Kerne für ein ausgewähltes Element unter Verwendung der Parameter *N_{A}, p, M,* berechnet werden, indem für *Eᵢ* und *ΔE* Werte als Parameter vorgegeben werden, und für das ausgewähltes Element sowie die Eintrittsenergie *Eᵢ und* den Energieverlust *ΔE* der Wert für die Schichtdicke *δ (Eᵢ, ΔE)* ermittelt und in Formel 3 eingesetzt wird,
wobei für das ausgewählte Element bei festgelegter Startenergie E₁ und festgelegtem Energieverlust beim Durchtritt der Ionen die Zahl der produzierten radioaktiven Kerne durch die Schichten berechnet wird, wobei die Austrittsenergie E₂ = E₁- *ΔE* einer Schicht als Eintrittsenergie in die darauffolgende Schicht verwendet wird, und dieser Schritt iterativ für Eᵢ₊₁ = Eᵢ- *ΔE* ausgeführt wird, wobei für jedes Eᵢ der entsprechende Wirkungsquerschnitt *σₐ (Eᵢ, ΔE) eingesetzt wird,* und diese iterative Rechnung für mindestens zwei ausgewählte Elemente durchgeführt wird und für jede i-te Schicht das Element ausgewählt wird, welches die niedrigste Produktion von radioaktiven Kernen besitzt und aufeinanderfolgende Schichten bestimmt werden, welche in ihrer Kombination die niedrigste Produktion von radioaktiven Kernen besitzt

5. Verfahren nach einem der Ansprüche 1 bis 4,
**dadurch gekennzeichnet;**
**dass** als Element ein Feststoff gewählt wird.

6. Verfahren nach einem der Ansprüche 1 bis 5,
**dadurch gekennzeichnet,**
**dass** eine Abwägung zwischen hoher Neutronenproduktion und Minimierung der Entstehung der radioaktiven Kerne vorgenommen wird.

7. Verfahren nach Anspruch 6,
**dadurch gekennzeichnet,**
**dass** eine Gewichtungsfunktion nach Formel 5 $G \left({E}_{i}, ΔE\right) = {\left[n\left({E}_{i}, ΔE\right)\right]}^{x} / {\left[a\left({E}_{i}, ΔE\right)\right]}^{y}$ eingesetzt wird, wobei
G(Eᵢ, *ΔE*) die Gewichtungsfunktion ist, nach der das Material für die Eintrittsenergie der Ionen von Eᵢ und der Energieverlust von *ΔE* ausgewählt wird,
n(Eᵢ, *ΔE*) die Neutronenproduktion ist, bei Eintrittsenergie der Ionen von Eᵢ und Energieverlust von *ΔE*,
a(Eᵢ, *ΔE*) die Produktion von Nebenprodukten bei Eintrittsenergie der Ionen von Eᵢ und Energieverlust von *ΔE ist,*
x die Gewichtung der Neutronenproduktion und
y die Gewichtung der Produktion der Nebenprodukte ist.

8. Verfahren nach einem der Ansprüche 6 oder 7,
**dadurch gekennzeichnet,**
**dass** für jedes Element bei festgelegten Gewichtungsfaktoren *x* und *y*, nach Formel (5) unter vorheriger Bestimmung der Neutronenproduktion nach Formel (1) und der Produktion von Nebenprodukten nach Formel (3) die Gewichtung für die jeweilige Eintrittsenergie *Eᵢ* und den Energieverlust *ΔE* berechnet wird, was iterativ von der Startenergie E₁, wobei i = 1, und einem festgelegten Energieverlust *ΔE* bis zu einer Endenergie Eₙ mit i = n beim Durchtritt der Ionen berechnet wird, wobei die Ionen nach Durchtritt durch eine Schicht eine Energie von E₂ = E₁- *ΔE* aufweisen und diese Energie E₂ als Eintrittsenergie in eine Iteration nach Formel 5 eingesetzt werden, und dieser Schritt iterativ für Eᵢ₊₁ = Eᵢ- *ΔE* ausgeführt wird.

9. Verfahren nach einem der Ansprüche 6 bis 8,
**dadurch gekennzeichnet,**
**dass** x und y frei gewählt werden können, je nachdem ob die Maximierung der Neuronenproduktion oder die Minimierung der radioaktiven Nebenprodukte Priorität haben.

10. Verfahren nach Anspruch 9,
**dadurch gekennzeichnet,**
**dass** für x = 1 und y = 0 eingesetzt wird.

11. Verfahren nach Anspruch 9,
**dadurch gekennzeichnet,**
**dass** für y = 1 und x = 0 eingesetzt wird.

12. Verfahren nach Anspruch 9,
**dadurch gekennzeichnet,**
**dass** für x = 0,5 und y = 0,5 eingesetzt wird.

13. Targetmaterial,
**dadurch gekennzeichnet,**
**dass** es nach dem Verfahren von einem der Ansprüche 1 bis 13 aufzufinden ist.

14. Targetmaterial nach Anspruch 14,
**dadurch gekennzeichnet,**
**dass** es aus mindestens zwei Schichten besteht.

15. Targetmaterial nach Anspruch 14 oder 15,
**dadurch gekennzeichnet,**
**dass** mindestens 2 aufeinanderfolgende Schichten aus demselben Element bestehen.
